# EUROPÄISCHE PATENTSCHRIFT

(11) **EP 2 650 394 B1**
(45) Veröffentlichungstag und Bekanntmachung des Hinweises auf die Patenterteilung: **04.05.2016**
(21) Anmeldenummer: 13001842.7
(22) Anmeldetag: 10.04.2013
(51) Int. Cl.: C22C 5/04

(54) **Platinlegierung und ein aus dieser Platinlegierung hergestellter Schmuckgegenstand**
Platinum alloy and jewellery object produced using said platinum alloy
Alliage de platine et bijou fabriqué à partir de cet alliage de platine

(30) Priorität: 13.04.2012 DE 102012007299; 13.04.2012 DE 202012003711 U
(43) Veröffentlichungstag der Anmeldung: 16.10.2013
(73) Patentinhaber: C. Hafner GmbH + Co. KG, 71299 Wimsheim (DE)
(72) Erfinder: Laag, Thomas, 75173 Pforzheim (DE); Schenzel, Heinz-Günter, 75173 Pforzheim (DE)
(74) Vertreter: Leitner, Waldemar

(56) Entgegenhaltungen:
- JP-A- S57 145 949
- JP-A- S57 169 042
- JP-A- S59 150 041
- JP-A- 2005 029 879
- Greg Normandeau: "White golds: A review of commercial material characteristics & alloy design alternatives", Gold Bulletin, 1 September 1992 (1992-09-01), pages 94-103, XP055191846, DOI: 10.1007/BF03214721 Retrieved from the Internet: URL:http://link.springer.com/content/pdf/1 0.1007/BF03214721.pdf

## Beschreibung

Die Erfindung betrifft eine Platinlegierung, die zwischen 93 und 97 Gew.-% Platin und Gold enthält, sowie ein aus dieser Platinlegierung hergestellter Schmuckgegenstand.

Eine derartige Platinlegierung ist in der US 4,165,983 sowie in der zu der Patentfamilie des vorgenannten Schutzrechtes gehörigen DE 28 07 587 beschrieben. Diese Druckschriften offenbaren eine mindestens dreikomponentige Platinlegierung mit einem Platingehalt von - von Verunreinigungen abgesehen - mindestens 95 Gew.-%, wobei 1,5 bis 3,5 Gew.-% Gallium und zum Ausgleich auf 100 Gew.% mindestens eines der Metalle Gold oder Indium, Palladium, Silber, Kupfer, Kobalt, Nickel, Ruthenium, Iridium und Rhodium vorgesehen sind. Die vorgenannten Ausgleichsmetalle liegen bei der bekannten Platinlegierung in einem Anteil von 2 bis 3 Gew.-% vor, so dass bei einer Verwendung von Gold als Ausgleichsmetall die bekannte Platinlegierung 2 bis 3 Gew.-% Gold enthält. Dieser Platinlegierung liegt die Erkenntnis zugrunde, dass man zu einer Platinlegierung mit einem Mindest-Platingehalt von 95 Gew.-%, die sich trotzdem leichter vergießen lässt als reines Platin, gelangt, wenn man zu den mindestens 95 Gew.-% Platin 1,5 bis 3,5 Gew.-% Gallium und mindestens ein weiteres der vorgenannten Ausgleichsmetalle hinzufügt.

Aus der DE 28 07 587 A1 ist eine Platinlegierung bekannt, die einen Platingehalt von - von Verunreinigungen abgesehen - mindestens 95 Gew.-% und Gallium mit einem Anteil von 1,5 bis 3,5 Gew.-% enthält. Des weiteren ist vorgesehen, dass zum Ausgleich der vorgenannten Anteile auf 100 Gew.-% mindestens eines der Metalle Indium, Gold, Palladium, Silber, Kupfer, Kobalt, Nickel, Ruthenium, Iridium und Rhodium vorgesehen ist. Eine derartige Legierung soll sich zur Herstellung von Platinschmuckstücken eignen und den Erfordernissen der Londoner Goldschmiede-Innung genügen und sich trotzdem leichter vergießen lassen als reines Platin, und zwar als Folge davon, dass infolge der Verwendung von Gallium der Schmelzpunkt der Legierung wesentlich unter dem Schmelzpunkt von reinem Platin liegt.

Nachteilig an diesen bekannten Platinlegierungen ist, dass Gallium zwar geringe, aber durchaus nicht zu vernachlässigende toxische Eigenschaften besitzt. Die Verwendung einer derartigen Gallium enthaltende Legierung für eine Anwendung in der Schmuckindustrie wird daher nach heutigen Maßstäben - insbesondere hinsichtlich der Bio-Verträglichkeit - als unbefriedigend angesehen. Außerdem besitzt Gallium in nachteiliger Art und Weise eine hohe Sauerstoffaffinität, was negative Auswirkungen bei einem Gießprozess haben kann. Des weiteren neigen galliumhaltige Platinlegierungen bei einer Wärmebehandlung zu einer Versprödung.

In der Schmuckindustrie wird üblicherweise sogenanntes Juwelierplatin, also eine Platinlegierung mit mindestens 95 Gew.-%, insbesondere zur Herstellung von besonders wertvollen Schmuckstücken, verwendet. Reines Platin ist zu weich für die Verwendung in der Schmuckindustrie, außerdem ist der hohe Schmelzpunkt von reinem Platin hinderlich für dessen Verarbeitung. Zur Herstellung des besser verarbeitbarem Juwelierplatins werden daher die Eigenschaften des reinen Platins diesbezüglich verbessernde Zusatzstoffe hinzugefügt: Die JP 6118639 beschreibt eine Kombination von Platin mit Palladium und Kupfer sowie Wolfram oder Molybdän. Die JP 61034133 offenbart eine Legierung mit Platin-Kobalt-Kupfer sowie weiterer Zusätze. In der JP 61272333 ist eine Platin-Kobalt-Legierung mit Zusätzen von Wolfram, Molybdän, Titan, Palladium, Zink oder Eisen offenbart, Die JP 02043332 beschreibt eine Platin-Palladium-Rhenium-Legierung mit Zusätzen von Nickel, Eisen und Kobalt. In der JP 61281843 wird eine Platin-Legierung mit Eisen und Kupfer beschrieben und die EP 1 254 964 beschreibt eine Legierung Platin-Eisen mit Zusätzen von Ruthenium und/oder Iridium.

Das Ziel sämtlicher vorgenannter Legierungen ist eine Absenkung der Schmelztemperatur des Platins zur besseren Nutzung im Schmuckguss sowie eine Verbesserung der mechanischen Festigkeit. Dabei soll der edle Charakter des Platin nicht beeinträchtigt und die gute mechanische Verarbeitbarkeit erhalten bleiben,

Aus der JP 2005 029879 A ist eine Platin-Legierung bekannt, die eine hohe Stärke und eine hohe Härtigkeit aufweist. Sie wird dadurch hergestellt, indem Indium in einem Anteil von 0,2-12 Gew.-% zu einer Platin-Legierung zugefügt wird, die reines Platin sowie ein oder mehrere Bestandteile, die aus 1-14,5 Gew.-% Palladium, 0,5-14 Gew.-% Rhodium, 1-14 Gew.-% Iridium, 0,5-14 Gew.-% Ruthenium, 1-14 Gew.-% Gold und 1-14 Gew.-% Kupfer ausgewählt werden, aufweist.

Es ist Aufgabe der vorliegende Erfindung, ausgehend von der bekannten Platinlegierung eine, insbesondere für die Verwendung zur Schmuckherstellung geeignete, Platinlegierung zu schaffen, die einen gegenüber reinem Platin tiefer liegenden Schmelzpunkt besitzt, hinreichend mechanisch verarbeitbar und dabei die Verwendung von Gallium vermieden wird,

Die Aufgabe wird erfindungsgemäß dadurch gelöst, dass der Goldanteil zwischen 1 bis 4 Gew.-% beträgt, und dass die Legierung des weiteren 1 bis 4 Ges.-% In-dium sowie als Kornfeiner Iridium und/oder Ruthenium in einem Anteil von bis zu 3 Gew,-% enthält, wobei der Kornfeiner den entsprechenden Anteil von Gold ersetzt, wobei sich die Anteile von Platin, Indium, Gold und Iridium und/oder Ruthenium, von Verunreinigungen abgesehen, zu 100 Gew.-% ergänzen.

Die erfindungsgemäße Platinlegierung zeichnet sich durch eine hohe Festigkeit, ein niedriges Schmelzintervall und eine gute chemische Stabilität aus. Überraschenderweise hat sich gezeigt, dass die Kombination von Platin mit Indium und Gold das Schmelzintervall der erfindungsgemäßen Platinlegierung senkt, die Härte verbessert und den edlen Charakter der erfindungsgemäßen Platinlegierung steigert. Das vergleichsweise niedrige Schmelzintervall der erfindungsgemäßen Platinlegierung lässt für einen Gießprozess genügend Freiraum, die Schmelztemperatur zu variieren, so dass die erfindungsgemäße Platinlegierung insbesondere für den Schmuckguss geeignet ist, Die erfindungsgemäße Platinlegierung ist in besonderer Art und Weise ebenfalls sehr gut geeignet für die Halbzeugfertigung, da bei ihr hohe Festigkeiten mit einer guten Formbarkeit zusammentreffen, so dass die aus der erfindungsgemäßen Platinlegierung hergestellten Halbzeuge später leicht mit einer CNC-Maschine bearbeitet werden können.

Die erfindungsgemäße Legierung weist einen Kornfeiner mit einem Gehalt von bis zu 3 Gew.-% auf, wobei der Kornfeiner die entsprechende Menge von Gold ersetzen. Gemäß der Erfindung wird als Kornfeiner Iridium und/oder Ruthenium verwendet.

Eine weitere vorteilhafte Weiterbildung der Erfindung sieht vor, dass die Platinlegierung als Kornfeiner zwischen 0,1 und 2,1 Ges.-% Iridium und/oder 0,5 bis 1,0 Ges.-% Ruthenium enthält.

Eine weitere vorteilhafte Weiterbildung der Erfindung sieht vor, dass die Platinlegierung 95 bis 96 Gew.-% Platin, 1 bis 3 Gew.-% Gold und 2 bis 3 Gew.-% Indium enthält.

Eine weitere vorteilhafte Weiterbildung der Erfindung sieht vor, dass die Legierung 95 bis 95,3 Gew.-% Platin, 1 bis 2,2 Gew.-% Gold und 2,5 bis 3 Gew.-% Indium und 0,1 bis 0,3 Gew.-% Iridium enthält.

Eine weitere vorteilhafte Weiterbildung der Erfindung sieht vor, dass die Platinlegierung dass die Legierung 95 bis 95,3 Gew.-% Platin, 1 bis 2 Gew.-% Gold, 2,5 bis 3 Gew.-% Indium und 0,5 bis 1 Gew.-% Ruthenium enthält.

Weitere vorteilhafte Weiterbildungen der Erfindung sind Gegenstand der Unteransprüche.

Weitere Einzelheiten und Vorteile der Erfindung sind den Ausführungsbeispielen zu entnehmen, die im folgenden anhand der Figuren beschrieben werden. Es zeigen:
- Figur 1:: ein a*/b*-Diagramm der ersten drei Ausführungsbeispiele der beschriebenen Platinlegierung,
- Figur 2:: eine Tabelle mit L*a*b*-Werten, und
- Figur 3:: eine Tabelle mit Farbabständen der ersten drei Ausführungsbeispiele der beschriebenen Platinlegierung.

Ein erstes Ausführungsbeispiel der beschriebenen Platinlegierung weist 95, 2 Gew.-% Platin, 2 Gew.-% Gold, 2,7 Gew.-% Indium und 0,1 Gew.-% Iridium auf.

Ein zweites Ausführungsbeispiel der beschriebenen Platinlegierung sieht vor, dass diese 95 Gew.-% Platin, 2,2 Gew.-% Gold, 2,7 Gew.-% Indium und 1 Gew.-% Iridium aufweist.

Ein drittes Ausführungsbeispiel sieht vor, dass die Legierung 95 Gew.-% Platin, 2 Gew.-% Gold, 2,7 Gew.-% Indium und 3 Gew.-% Iridium aufweist.

Das vierte Ausführungsbeispiel der beschriebenen Platin-Gold-Legierung weist eine Zusammensetzung von 95,2 Gew.-% Platin, 1,3 Gew.-% Indium, 0,5 Gew.-% Iridium auf.

Ein fünftes Ausführungsbeispiel sieht vor, dass die beschriebene Legierung 95,2 Gew.-% Platin, 1,1 Gew.-% Gold, 2,7 Gew.-% Indium und 1 Gew.-% Iridium besitzt.

Ein sechstes Ausführungsbeispiel sieht vor, dass die beschriebene Legierung 95,2 Gew.-% Platin, 1,6 Gew.-% Gold, 2,7 Gew.-% Indium und 5 Gew.-% Ruthenium besitzt.

Ein siebtes Ausführungsbeispiel sieht vor, dass die beschriebene Legierung 95,2 Gew.-% Platin, 1,1 Gew.-% Gold, 2,7 Gew.-% Indium und 1 Gew.-% Ruthenium besitzt.

Ein achtes Ausführungsbeispiel sieht vor, dass die beschriebene Legierung 95,3 Gew.-% Platin, 1 Gew.-% Gold, 2,7 Gew.-% Indium und 1 Gew.-% Ruthenium besitzt.

Ein neuntes Ausführungsbeispiel sieht vor, dass die beschrieben Legierung 95,3 Gew.-% Platin, 1 Gew.-% Gold, 2,7 Gew.-% Indium und 1 Gew.-% Iridium besitzt.

Es hat sich gezeigt, dass die beschriebenen Eigenschaften nicht nur bei den vorgenannten Ausführungsbeispielen auftreten, sondern dass der Platin-, Gold- und Indium-Gehalt in bestimmten Grenzen variierbar ist. Charakteristisch für die beschriebenen Legierungen ist ein Platin-Gehalt von 93 bis 97 Gew.-%, ein GoldGehalt von 1 bis 4 Gew.-% sowie ein Indium-Gehalt von 1 bis 4 Gew.-%, wobei sich die Anteile von Platin, Indium und Gold, von Verunreinigungen abgesehen, zu 100 Gew.-% ergänzen. Bevorzugt wird, dass die Platinlegierung 95 bis 96 Gew.-% Platin, 1 bis 3 Gew.-% Gold und 2 bis 3 Gew.-% Indium enthält. Weiter bevorzugt wird, dass die Platinlegierung 95 bis 95,3 Gew.-% Platin, 1 bis 2,2 Gew.-% Gold, 2,5 bis 3 Gew.-% Indium und 0,1 bis 0,3 Gew.-% Iridium enthält. Weiter bevorzugt wird, dass die Platinlegierung 95 bis 95,3 Gew.-% Platin, 1 bis 2 Gew.-% Gold, 2,5 bis 3 Gew.-% Indium und 0,5 bis 1 Gew.-% Ruthenium enthält. Für den Fachmann ist es offensichtlich, dass die vorgenannten Intervalle nicht als starre Intervalle zu verstehen sind, sondern dass vielmehr auch sämtliche Zwischenwerte und Kombinationen von Werten, die in die vorgenannten Intervalle fallen, von der Anmeldung mitumfasst sein sollen.

Vorzugsweise enthalten die beschriebenen Platinlegierungen noch mindestens einen Kornfeiner in einem Anteil von bis zu 3 Gew.-%, vorzugsweise Iridium und/oder Ruthenium, wobei der Anteil von Iridium zwischen 0,1 und 2,1 Gew.-% und/oder derjenige von Ruthenium zwischen 0,5 bis 1 Gew.-% beträgt. Der Anteil des oder der Kornfeiner ersetzt dann vorzugsweise den entsprechenden Anteil von Gold.

Überraschenderweise hat sich gezeigt, dass die vorstehend genannten Platinlegierungen über Eigenschaften verfügen, welche sie deutlich von Standard-Legierungen mit 95 Gew.-% Platin unterscheiden: Insbesondere treten Farbunterschiede zu üblichen Pt950-Legierungen auf, die signifikant sind.

Figur 1 ist nun ein a*/b*-Diagramm, welches die im L*a*b*-Farbraum gemessenen Werte enthält. Der L*a*b-Farbraum ist ein Messraum, in dem alle wahrnehmbaren Farben enthalten sind, wobei L* für die Helligkeit, a* für Grün-Rot und b* für Gelb-Blau steht. Die hier angeführten Messungen wurden nach den in der DIN 5033 definierten Standard-Bedingungen durchgeführt. Zum Vergleich wurden auch noch die entsprechenden Werte folgender Standard-Platinlegierungen gemessen:

Eine Pt950CuGa-Legierung enthält 95,1 Gew.-% Platin, 2,1 Gew.-% Gold, 2,8 Gew.-% Gallium, eine Pt950Cu-Legierung enthält 95 Gew.-% Platin und 5 Gew.-% Kupfer, eine Pt950Co-Legierung enthält 95 Gew.-% und 5 Gew.-% Kobalt und eine Pt950Ru-Legierung enthält 95 Gew.-% Platin und 5 Gew.-% Ruthenium. Des weiteren wurden noch die entsprechenden Werte für rhodiniertes Weißgold, Palladium 950 und Silber Ag 935, also die häufigste Silberlegierung, bestimmt.

Die Figur 1 zeigt nun das a*/b*-Diagramm der beschriebenen Platinlegierung im Vergleich, wobei das erste Ausführungsbeispiel der beschriebenen Platinlegierungen im Diagramm der Figur 1 mit Pt950Auln1, sowie das zweite bzw. das dritte Ausführungsbeispiel mit Pt950Auln2 bzw. Pt950Auln3 bezeichnet wurden.

Man erkennt, dass die durch die beschriebenen Platinegierungen gebildete Gruppe sich im vorgenannten Diagramm deutlich von den vorstehend beschriebenen Standard-Platinlegierungen unterscheidet. Bemerkenswert ist der negative a*-Wert der beschriebenen Platin-Gold-Indium-Legierungen, während alle anderen getesteten Legierungen einen neutralen oder positiven a*-Wert besitzen. Außerdem sind die b*-Werte der beschriebenen Legierungen alle kleiner als 5, der Gelbanteil ist danach niedrig.

Die gemessenen L*, a* und b*-Werte sind in der Tabelle der Figur 2 zusammengefasst. Außerdem ist dort in der letzten Spalte der Yellowness-Index YI enthalten. Für diesen gilt, dass je niedriger dieser Index ist, desto weißer die Farbe ist, wobei der Maßstab für die weiße Farbe Rhodium ist und galvanische Rhodium-Schichten etwa bei YI = 10 liegen. Man erkennt aus der Tabelle der Figur 2, dass die drei Legierungen Pt950Auln1, Pt950Auln2 und Pt950Auln3 im Schnitt einen Yellowness-Index von 10,6 haben, während z. B. mit einer Rhodium-Schicht überzogenes Weißgold einen Yellowness-Index von YI = 10,20 besitzt. Der Farbeindruck der beschriebenen Legierungen ist somit mit dem einer galvanischen Rhodium-Schicht vergleichbar.

Des weiteren wurden die Farbabstände ΔE_{1.2} nach DIN (Deutsche-IndustrieNorm) berechnet. Die resultierenden Farbabstände sind in der Tabelle der Figur 3 zusammengefasst. Man erkennt, dass zwischen den bereits beschriebenen Platin-Gold-Legierungen kaum Unterschiede feststellbar sind, da der Wert ΔE_{1.2} kleiner als 0,5 ist, was üblicherweise bedeutet, dass kein bis fast kein Unterschied feststellbar ist. Im Vergleich zu den vorstehend beschriebenen Standard-Platinlegierungen ergeben sich merkliche Farbunterschiede, da hierbei AE_{1.2} zwischen 1,0 und 2,0 liegt. Ein Vergleich der beschriebenen Platinlegierungen mit Pd950, rhodiniertem Weißgold oder Ag935Cu ergibt sich ΔE_{1.2} -Werte zwischen 2 und 4, was bedeutet, dass hier ein wahrgenommener Farbunterschied besteht. Bemerkenswert ist der Farbabstand zu der letztgenannten Ag935Cu-Legierung, der über 9 liegt, so dass üblicherweise die Differenz als eine andere Farbe bewertet wird.

Für eine Anwendung von Platinlegierungen in der Schmuckindustrie ist eine ausreichende Härte und für eine CNC-Bearbeitung von metallischen Werkstoffen sind noch höhere Härten wünschenswert. Erstaunlicherweise hat sich gezeigt, dass die beschriebenen Platin-Gold-Indium-Legierungen erstaunlich hohe Härten besitzen. Die Legierung gemäß dem ersten Ausführungsbeispiel besitzt eine Härte in HV von 160, die des vierten Ausführungsbeispiels eine Härte von 165 HV, die des fünften Ausführungsbeispiels von 155 HV, die des sechsten Ausführungsbeispiels von 168 HV und die des siebten Ausführungsbeispiels von 171 HV.

Aus obigem zeigt sich eindeutig, dass insbesondere Ruthenium enthaltenen Legierungen gemäß dem sechste Ausführungsbeispiel durch eine deutlich höhere Härte auszeichnen, so dass durch die Verwendung von Ruthenium ca. 170 HV möglich ist.

Ein weiterer Vorteil der beschriebenen Legierung ist, dass diese nicht aushärtet. Dies ist insbesondere für das Gießen oder die Wärmebehandlung wie z. B. Löten während des Verarbeitungsprozesses wichtig, da hierdurch keine unerwünschten Versprödungen auftreten.

Die Solidus-Temperatur der beschriebenen Legierungen liegt bei ca. 1.632°C, die Liquidus-Temperatur bei ca. 1.657°C. Dieser vergleichsweise niedrige Schmelzintervall lässt in vorteilhafter Art und Weise für den Gießprozess genügend Freiraum, die Schmelztemperatur zu variieren. Die Gießversuche mit den beschriebenen Legierungen haben gute bis sehr gute Ergebnisse erbracht, die Neigung zur Porosität ist geringer ausgeprägt als bei bekannten Platin950-Legierungen und Tiegel- oder Einbettmasse-Reaktionen wurden nicht beobachtet. Außerdem zeichnen sich die beschriebenen Legierungen auch aufgrund ihres hohen Edelmetallgehalts durch eine hohe chemische Stabilität aus.

Die vorgenannten Legierungen sind gut geeignet für die Halbzeugfertigung, insbesondere für die spätere CNC-Bearbeitung, da hohe Festigkeiten mit guter Verformbarkeit zusammentreffen.

Zusammenfassend ist festzustellen, dass die beschriebenen Platinlegierungen gute Farb- und mechanische Eigenschaften trotz der Vermeidung von toxisch bedenklichem Gallium aufweisen und sich durch einen niedrigen Schmelzpunkt und gute mechanische Verarbeitungsqualitäten auszeichnen.

## Patentansprüche

1. Platinlegierung, die 93 bis 97 Gew.-% Platin und Gold enthält, **dadurch gekennzeichnet, dass** der Goldanteil zwischen 1 bis 4 Gew.-% beträgt, und dass die Legierung des weiteren 1 bis 4 Gew,-% Indium sowie als Kornfeiner Iridium und/oder Ruthenium in einem Anteil von bis zu 3 Gew,-% enthält, wobei der Kornfeiner den entsprechenden Anteil von Gold ersetzt, wobei sich die Anteile von Platin, Indium, Gold, Iridium und/oder Ruthenium, von Verunreinigungen abgesehen, zu 100 Gew.-% ergänzen.

2. Platinlegierung nach Anspruch 1 **dadurch gekennzeichnet, dass** die Platinlegierung als Kornfeiner zwischen 0,1 und 2,1 Gew.-% Iridium und/oder 0,5 bis 1 Gew.-% Ruthenium enthält.

3. Platinlegierung nach Anspruch 1, **dadurch gekennzeichnet, dass** die Platinlegierung 95 bis 96 Gew.-% Platin, 1 bis 3 Gew.-% Gold und 2 bis 3 Gew.-% Indium enthält.

4. Platinlegierung nach einem der vorangehenden Ansprüche, **dadurch gekennzeichnet, dass** die Platinlegierung 95 bis 95,3 Gew,-% Platin, 1 bis 2,2 Gew.-% Gold, 2,5 bis 3 Gew,-% Indium und 0,1 bis 0,3 Gew.-% Iridium enthält.

5. Platinlegierung nach einem der vorangehenden Ansprüche, **dadurch gekennzeichnet, dass** die Platinlegierung 95 bis 95,3 Gew.-% Platin, 1 bis 2 Gew,-% Gold, 2,5 bis 3 Gew.-% Indium und 0,5 bis 1 Gew.-% Ruthenium enthält.

6. Verwendung der Platinlegierung nach einem der vorangehenden Ansprüche zur Herstellung von Schmuckgegenständen, insbesondere von Schmuck, Schmuckstücken, Uhrengehäusen und Gegenständen aus Edelmetall oder einer Edelmetallschicht.

7. Schmuckgegenstand, **dadurch gekennzeichnet, dass** der Schmuckgegenstand, insbesondere Schmuck, ein Schmuckstück, ein Uhrengehäuse und ein Gegenstand aus Edelmetall oder einer Edelmetallschicht, zumindest teilweise aus einer Platinlegierung nach einem der vorangehenden Ansprüchen besteht.

## Claims

1. Platinum alloy, having 93 to 97 wt% platinum and gold, **characterized in that** the amount of gold is between 1 to 4 wt%, and that the alloy further comprises 1 to 4 wt% indium as well as, as a grain refiner, iridium and/or ruthenium in an amount of up to 3 wt%, wherein the grain refiner replaces the respective amount of gold, and wherein the amounts of platinum, indium, gold, iridium and/or ruthenium, apart from impurities, amount to 100 wt%.

2. Platinum alloy according to claim 1, **characterized in that** the platinum alloy comprises as grain refiner between 0,1 and 2,1 wt% iridium and/or 0,5 to 1 wt% ruthenium.

3. Platinum alloy according to claim 1, **characterized in that** the platinum alloy comprises 95 to 96 wt% platinum, 1 to 3 wt% gold and 2 to 3 wt% indium.

4. Platinum alloy according to one of the previous claims, **characterized in that** the platinum alloy comprises 95 to 95,3 wt% platinum, 1 to 2,2 wt% gold, 2,5 to 3 wt% indium and 0,1 to 0,3 wit% Iridium.

5. Platinum alloy according to one of the previous claims, **characterized in that** the platinum alloy comprises 95 to 95,3 wt% platinum, 1 to 2 wt% gold, 2,5 to 3 wt% indium and 0,5 to 1 wt% ruthenium.

6. Use of a platinum alloy according to one of the previous claims for manufacturing items of adornment, in particular ornaments, jewellery, watch casings and items made of precious metal or having a layer of precious metals.

7. Item of adornment, **characterized in that** the item of adornment, in particular decorative items, a piece of jewellery, a casing of a watch and an object of precious metal or having a layer of precious metal is, at least partially, made of a platinum alloy according to one of the previous claims.

## Revendications

1. Alliage de platine, qui contient 93 à 97 % en poids de platine et d'or, **caractérisé en ce que** la proportion en or présente une valeur comprise entre 1 et 4 % en poids et que l'alliage contient en outre 1 à 4 % en poids d'indium ainsi que de l'iridium et/ou du ruthénium en tant qu'affineurs de grain en une proportion allant jusqu'à 3 % en poids, sachant que l'affineur de grain remplace la proportion correspondante d'or, sachant que les proportions de platine, d'indium, d'or, d'iridium et/ou de ruthénium se complètent à 100 % en poids abstraction faite des impuretés.

2. Alliage de platine selon la revendication 1, **caractérisé en ce que** l'alliage de platine contient en tant qu'affineur de grain entre 0,1 et 2,1 % en poids d'iridium et/ou entre 0,5 et 1 % en poids de ruthénium.

3. Alliage de platine selon la revendication 1, **caractérisé en ce que** l'alliage de platine contient 95 à 96 % en poids de platine, 1 à 3 % en poids d'or et 2 à 3 % en poids d'indium.

4. Alliage de platine selon l'une quelconque des revendications précédentes, **caractérisé en ce que** l'alliage de platine contient 95 à 95,3 % en poids de platine, 1 à 2,2 % en poids d'or, 2,5 à 3 % en poids d'indium et 0,1 à 0,3 % en poids d'iridium.

5. Alliage de platine selon l'une quelconque des revendication précédentes, **caractérisé en ce que** l'alliage de platine contient 95 à 95,3 % en poids de platine, 1 à 2 % en poids d'or, 2,5 à 3 % en poids d'indium et 0,5 à 1 % en poids de ruthénium.

6. Utilisation de l'alliage de platine selon l'une quelconque des revendications précédentes servant à fabriquer des articles de joaillerie, en particulier de la joaillerie, des bijoux, des boîtiers de montre et des objets composés de métal noble ou composés d'une couche de métal noble.

7. Articule de joaillerie, **caractérisé en ce que** l'article de joaillerie, en particulier de la joaillerie, un bijou, un boîtier de montre et un objet composé de métal noble ou composé d'une couche de métal noble, est constitué au moins en partie d'un alliage de platine selon l'une quelconque des revendications précédentes.
